# EUROPÄISCHE PATENTANMELDUNG

(11) **EP 0 429 973 A1**
(43) Veröffentlichungstag der Anmeldung: **05.06.1991**
(21) Anmeldenummer: 90121873.5
(22) Anmeldetag: 15.11.1990
(51) Int. Cl.: G03C 5/305, G03C 1/38

(54) **Verfahren zum Entwickeln photographischer Silberhalogenidaufzeichnungsmaterialien**

(30) Priorität: 21.11.1989 DE 3938573
(71) Anmelder: DU PONT DE NEMOURS (DEUTSCHLAND) GMBH, D-61352 Bad Homburg (DE)
(72) Erfinder: Kiesslich, Günter, Dr., W-6057 Dietzenbach (DE); Wadewitz, Günter, W-6365 Rosbach (DE)

(57) **Zusammenfassung**

Entwickelt man photographische Silberhalogenidmaterialien, die nichtionische fluorhaltige oberflächenaktive Substanzen enthalten, in hydrochinon- und sulfitreichen Entwicklern, dann wird das aufgezeichnete Bild durch weiße Flecken gestört. Dieser Fehler verschwindet, wenn man ein Netzmittel in einer Menge von mindestens 0,1 g/l in dem Entwickler löst. Die Erfindung kann bei der Herstellung von Bildern mittels Silberhalogenidmaterialien, insbesondere in der medizinischen Diagnostik und in der Reproduktionstechnik, angewendet werden.

## Beschreibung

Die Erfindung betrifft ein Verfahren zum Entwickeln von photographischen Silberhalogenidaufzeichnungsmaterialien, insbesondere für die Anwendung in der Röntgendiagnostik und in der Reproduktionstechnik.

Aus der Patentschrift DE 21 24 262-C2 ist bekannt, photographische Silberhalogenidaufzeichungsmaterialien durch Beschichten von flexiblen Trägern mit lichtempfindlichen Silberhalogenidemulsionen herzustellen, die nichtionische fluorierte oberflächenaktive Substanzen enthalten. Die so erhaltenen Materialien haben eine Reihe vorteilhafter Eigenschaften, beispielsweise eine geringe Neigung zu elektrostatischer Aufladung.

Entwickelt man solche Materialien mit Hilfe einer Rollenentwicklungsmaschine, dann wird das aufgezeichnete Bild durch das Auftreten heller Flecken gestört. Diese Flecken erscheinen in unterschiedlicher Form und Größe in unregelmäßigen Abständen. Sie sind äußerst störend, da sie beispielsweise bei diagnostischen Röntgenaufnahmen zu Fehldiagnosen führen können. Insbesondere beobachtet man ihr Erscheinen bei der Verwendung von konzentrierten Entwicklern, die mehr als 15 g/l einer Dihydroxybenzol-Entwicklersubstanz, beispielsweise Hydrochinon, und mehr als 0,15 mol/l eines Alkalimetallsulfits enthalten und die einen pH von nicht mehr als 11,5 besitzen. Solche Entwickler werden für die Verwendung in Rollenentwicklungsmaschinen wegen ihrer Stabilität, Aktivität und Ausnutzbarkeit bevorzugt (siehe z.B. L. F. A. Mason, Processing Chemistry, Focal Press, London und New York 1966, Seite 151, Tabelle).

Die Erfindung stellt sich die Aufgabe, das Entwicklungsverfahren für Silberhalogenidaufzeichungsmaterialien, welche nichtionische fluorhaltige oberflächenaktive Substanzen enthalten, so fortzubilden, daß das Auftreten des beschriebenen Fehlers vermieden wird.

Diese Aufgabe wird durch ein Verfahren zum Entwickeln von photographischen Silberhalogenidaufzeichnungsmaterialien, welche nichtionische fluorierte oberflächenaktive Substanzen enthalten mit einem Entwickler, der mindestens 15 g/l einer Dihydroxybenzol-Entwicklersubstanz und mindestens 0,15 mol/l eines Alkalimetallsulfits enthält, bei einem pH von höchstens 11,5, gelöst, welches dadurch gekennzeichnet ist, daß der Entwickler ein Netzmittel in einer Konzentration von mindestens 0,1 g/l gelöst enthält.

Die Aufgabe wird auch gelöst durch die Verwendung eines Entwicklers, der bei einem pH-Wert von höchstens 11,5 mindestens 15 g/l einer Dihydroxybenzol-Entwicklerverbindung, mindestens 0,15 mol/l eines Alkalimetallsulfits und mindestens 0,1 g/l eines Netzmittels in gelöster Form enthält, zum fleckenfreien Entwickeln von photographischen Silberhalogenidaufzeichnungsmaterialien, welche nichtionische fluorierte oberflächenaktive Substanzen enthalten

Das Netzmittel ist dabei so auszuwählen, daß es in der Entwicklerlösung in einer Konzentration von mindestens 0,1 g/l klar löslich ist. Netzmittel, die lediglich dispergiert werden, sind nicht geeignet, da sie ihrerseits die Bildung von Schlamm fördern und zur Verunreinigung der entwickelten Materialien führen können. Eine obere Grenze für die Konzentration existiert grundsätzlich nicht; aus praktischen Gründen (Schaumbildung, Kosten) sollten 10 g/l nicht überschritten werden.

Bevorzugt werden für die Ausführung des erfindungsgemäßen Verfahrens anionische Netzmittel verwendet. Diese sind auch in der leicht alkalischen Entwicklerlösung im allgemeinen Leichter löslich als kationische oder nichtionische Substanzen. Außerdem beeinflussen sie im allgemeinen das Photographische Ergebnis weniger als kationische Netzmittel.

Ein bevorzugter Konzentrationsbereich für das Netzmittel liegt oberhalb von 0,5 g/l.

Folgende Netzmittel haben sich für die Ausführung des Verfahrens besonders bewährt:

Die im Rahmen der Erfindung verwendeten fluorhaltigen nichtionischen oberflächenaktiven Substanzen besitzen Moleküle, die vorzugsweise aus einem Polyalkylenoxid- und einem teilweise oder vollständig fluorierten Alkyl- oder Aralkylteil zusammengesetzt sind, die durch eine Brücke, beispielsweise eine Ether- oder Sulfoncarbamidbrücke verbunden sind. Beispiele für solche Substanzen sind:
Gemisch aus
F(CF₂CF₂)ₘ-CH₂CH₂-O-(CH₂CH₂-O-)₁₁H
mit m = 2 bis 8
(Handelsname Zonyl FSN) (II,1)
Gemisch aus
F(CH₂)ₙ-(CH₂CH₂-O-)ₘH
mit n = 6, 8 oder 10 und m = 6 bis 12
(Handelsname Lodyne S 107) (II,2)
C₈F₁₇-SO₂-N(CH₃)-CO-O-(CH₂CH₂-O-)₁₉-C₄H₉
(Handelsname FT 219) (II,3)

Die Konzentration des Netzmittels in der Entwicklerlösung nimmt im allgemeinen während des Gebrauchs durch Austragen und Regenerieren mehr oder weniger schnell ab. Dies gilt insbesondere bei niedrigen Ausgangswerten der Konzentration. Daher kann es vorteilhaft sein, in Abhängigkeit vom Materialdurchsatz eine wäßrige Lösung des Netzmittels in den Entwicklungstank oder in die Regeneratleitung zu dosieren, um eine gleichmäßige niedrige Konzentration aufrechtzuerhalten.

Durch das erfindungsgemäße Verfahren ist es möglich, die vorteilhaften Wirkungen der nichtionischen fluorierten oberflächenaktiven Substanzen auf die Eigenschaften der photographischen Silberhalogenidmaterialien uneingeschränkt zu nutzen.

Das erfindungsgemäße Verfahren kann bei der Verwendung von photographischen Silberhalogenidaufzeichnungsmaterialien, insbesondere in der medizinischen Diagnostik mit Röntgenstrahlen und in der Reproduktionstechnik angewendet werden.

### Ausführungsbeispiel:

Eine Silberiodobromidemulsion, deren Kristalle ein mittleres Kornvolumen von 0,4 µm³ einen Iodidgehalt von 2 Molprozent hatten, wurde auf beide Seiten eines Polyethylenterephthalat-Schichtträgers aufgetragen. Die Emulsion enthielt 100 g Gelatine je mol Silber und übliche Zusätze zur chemischen Sensibilisierung und Stabilisierung sowie übliche Beschichtungshilfsmittel. Das Silberauftragsgewicht auf jeder Seite betrug 2,6 g/m². Auf die Emulsionsschicht wurde auf beiden Seiten eine Gelatine-Schutzschicht mit einem Auftragsgewicht von je 1,3 g/m² aufgetragen. Außerdem enthielt die Schutzschicht noch eine nichtionische fluorhaltige oberflächenaktive Substanz, wie für die verschiedenen, im übrigen gleichen Proben in der Tabelle angegeben.

35 x 43 cm große Blätter der verschiedenen Probefilme wurden so belichtet, daß ihre optische Dichte nach der Verarbeitung zwischen 1 und 2 lag. Die belichteten Blätter wurden in einer Rollenentwicklungsmaschine in 90 s Gesamtverarbeitungszeit bei 34 °C verarbeitet, wobei ein handelsübliches Fixierbad und einer der folgenden Entwickler benutzt wurden:

| | Entwickler | |
|---|---|---|
| | Formel A | Formel B |
| Hydrochinon (g/l) | 25,0 | 10,0 |
| Alkalidisulfit (als mol/l SO₃⁻⁻) | 0,22 | 0,10 |
| Benzotriazol (mg/l) | 95 | 95 |
| Phenylpyrazolidinon (g/l) | 1,7 | 1,7 |
| Kaliumbromid (g/l) | 6,0 | 6,0 |
| Kaliumhydroxid (g/l) | 50,0 | 50,0 |
| Borsäure (g/l) | 10,5 | 10,5 |
| Glutardialdehyd-Kaliumbisulfit (g/l) | 15,0 | 15,0 |
| Netzmittel gemäß Tabelle pH mit Natronlauge oder Schwefelsäure eingestellt auf | 10,3 | 10,3 |

Die entwickelten Filmblätter wurden mit Hilfe eines Lichtkastens auf das Vorhandensein von weißen Flecken untersucht. Die Ergebnisse sind in der Tabelle am Ende der Beschreibung enthalten.

Die Löslichkeit der als Vergleichssubstanzen verwendeten Netzmittel A, B und C im Entwickler der Formel A liegt unter 0,1 g/l. Nachstehend sind die Strukturformeln dieser Substanzen angegeben:

**Tabelle**

| Versuch | Entwickler | Netzmittel | | fluorhaltige Substanz | | weiße Flecken | Bemerkungen |
|---|---|---|---|---|---|---|---|
| | | Stoff | Menge (g/l) | Stoff | Menge (mg/m²) | | |
| 1 | A | - | - | II-1 | 12,5 | ja | Vergleich |
| 2 | A | - | - | II-3 | 38,0 | ja | Vergleich |
| 3 | A | - | - | II-2 | 25,0 | ja | Vergleich |
| 4 | A | I-2 | 0,090 | II-1 | 12,5 | ja | Vergleich |
| 5 | A | I-2 | 0,125 | II-1 | 12,5 | nein | Erfindung |
| 6 | A | I-2 | 2,0 | II-1 | 12,5 | nein | Erfindung |
| 7 | A | I-2 | 0,125 | II-2 | 25,0 | nein | Erfindung |
| 8 | A | I-3 | 0,125 | II-3 | 38,0 | nein | Erfindung |
| 9 | A | I-1 | 0,9 | II-1 | 12,5 | nein | Erfindung |
| 10 | A | A | gesätt. | II-1 | 12,5 | ja | Vergleich |
| 11 | A | B | gesätt. | II-1 | 12,5 | ja | Vergleich |
| 12 | A | C | gesätt. | II-1 | 12,5 | ja | Vergleich |
| 13 | B | - | - | II-1 | 12,5 | nein | Vergleich |

## Patentansprüche

1. Verfahren zum Entwickeln von photographischen Silberhalogenidaufzeichnungsmaterialien, welche nichtionische fluorierte oberflächenaktive Substanzen enthalten mit einem Entwickler, der mindestens 15 g/l einer Dihydroxybenzol-Entwicklersubstanz und mindestens 0,15 mol/l eines Alkalimetallsulfits enthält, bei einem pH von höchstens 11,5,
dadurch gekennzeichnet, daß
der Entwickler ein Netzmittel in einer Konzentration von mindestens 0,1 g/l gelöst enthält.

2. Verfahren nach Anspruch 1,
dadurch gekennzeichnet, daß
das Netzmittel ein anionisches Netzmittel ist.

3. Verfahren nach Anspruch 1 oder 2,
dadurch gekennzeichnet, daß
die Konzentration des im Entwickler gelösten Netzmittels mindestens 0,5 g/l beträgt.

4. Verfahren nach Anspruch 1 bis 3,
dadurch gekennzeichnet, daß
das das Netzmittel durch eine der folgenden Formeln beschrieben wird:

5. Verwendung eines Entwicklers, der bei einem pH-Wert von höchstens 11,5 mindestens 15 g/l einer Dihydroxybenzol-Entwicklerverbindung, mindestens 0,15 mol/l eines Alkalimetallsulfits und mindestens 0,1 g/l eines Netzmittels in gelöster Form enthält, zum fleckenfreien Entwickeln von photographischen Silberhalogenidaufzeichnungsmaterialien, welche nichtionische fluorierte oberflächenaktive Substanzen enthalten
